# EUROPÄISCHE PATENTSCHRIFT

(11) **EP 0 219 779 B1**
(45) Veröffentlichungstag und Bekanntmachung des Hinweises auf die Patenterteilung: **11.12.1991**
(21) Anmeldenummer: 86114075.4
(22) Anmeldetag: 10.10.1986
(51) Int. Cl.: C23C 22/18

(54) **Verfahren zur Phosphatierung elektrolytisch verzinkter Metallwaren**
Phosphatizing process for electrolytically galvanized metal objects
Procédé de phosphatation de pièces métalliques zinguées électrolytiquement

(30) Priorität: 18.10.1985 DE 3537108
(43) Veröffentlichungstag der Anmeldung: 29.04.1987
(73) Patentinhaber: Gerhard Collardin GmbH, D-5000 Köln (DE)
(72) Erfinder: Mady, Raschad, D-5024 Pulheim (DE); Daniel, Cäcilie, D-4019 Monheim (DE); Bohnhorst, Detlev, D-5000 Köln 91 (DE); Gottwald, Karl-Heinz, D-5042 Erftstadt (DE); Morlock, Roland, Dr., D-5010 Bergheim 12 (DE)
(74) Vertreter: Härle, Horst

(56) Entgegenhaltungen:
- EP-A- 0 056 881
- EP-A- 0 060 716
- EP-A- 0 111 246
- GB-A- 526 815
- PATENT ABSTRACTS OF JAPAN, Band 9, Nr. 180 (C-293)(1903), 25. Juli 1985; & JP-A-60 50 175 (NIPPON PAINT K.K.) 19-03-1985

## Beschreibung

Die Erfindung betrifft ein verbessertes Verfahren zur Erzeugung feinkristalliner, geschlossener Konversionsschichten, überwiegend aus Zinkphosphat bestehend, mit niedriger flächenbezogener Masse in sehr kurzen Behandlungszeiten auf elektrolytisch verzinkten Metallwaren, insbesondere Eisenmetallen, beispielsweise auf elektrolytisch verzinkten Stahlbändern.

Das Verfahren ist nicht auf "Reinzinkschichten" beschränkt. Es können auch Stahlbänder behandelt werden, die einen Zinklegierungsüberzug erhalten haben. Als Legierungsbestandteile neben Zink seien Eisen, Nickel und Kobalt beispielhaft angeführt.

Die Verwendung von verzinktem Stahl, speziell elektrolytisch verzinktem Stahl in Bandform, hat in den letzten Jahren sehr an Bedeutung gewonnen. Als Folge davon sind die Vorbehandlungs- bzw. Phosphatierungsverfahren für elektrolytisch verzinkten Bandstahl verstärkt bearbeitet worden.

Flächenbezogene Massen von 2 bis 3 g/m² galten als erforderlich, um ausreichenden Korrosionsschutz sowohl im anschließend lackierten Zustand als auch nur phosphatiert zu erreichen. Diese vergleichsweise hohen Schichtauflagen führten zu einer Reihe von Problemen, wie unbefriedigende Haftungseigenschaften nachfolgender Beschichtungen besonders bei verformender Weiterverarbeitung. Flächenbezogene Massen von über 2 g/m² sind jedoch auch bei der Verarbeitung im unlackierten, nur phosphatierten Zustand bei Verformungs- und Schweißvorgängen von Nachteil.

Die Behandlungszeiten lagen bei über 5 sec; damit waren angestrebte Bandgeschwindigkeiten von beispielsweise 90 bis 120 m/min unmöglich oder nur schwierig und mit Qualitätseinbußen, wie nicht geschlossene Schichten, zu erreichen.

Die DE-B-19 55 002 schlägt zur Erzeugung dünner, haftfester und korrosionsfester Zinkphosphatschichten auf beispielsweise elektrolytisch verzinkten Stahloberflächen vor, saure Phosphatierungslösungen zu verwenden, denen ein aus Stärke, Stärkederivat oder Polysaccharid durch saure Zersetzung gewonnenes Kohlehydrat zugesetzt wird. Es sollen sich in Behandlungszeiten von 3 bis 10 sec Zinkphosphatschichten mit flächenbezogenen Massen von beispielsweise 1,2 bis 1,8 g/m² bilden.

Der erwähnte Zusatz führt jedoch in der Praxis zu Schwierigkeiten. Die organischen Bestandteile werden in sauren Lösungen bei erhöhten Temperaturen und zunehmender Badstandzeit zersetzt. Die zunächst niedrigen flächenbezogenen Massen der Phosphatschichten steigen deutlich an. Die Zersetzungsprodukte führen zu Geruchsbelästigungen. Ebenfalls unerwünscht ist die starke Schlammbildung.

Die DE-A-21 00 021 schlägt zur Ausbildung von dünnen geschlossenen Phosphatschichten mit flächenbezogenen Massen von <1,0 g/m² vor, die Metalloberflächen mit Phosphatierungslösungen zu behandeln, die als schichtbildende Kationen im wesentlichen Nickelionen enthalten. Neben den Nickelionen können weitere Metallionen, insbesondere Zinkionen, enthalten sein. Das molare Verhältnis der Nickelionen zu den anderen zweiwertigen Metallionen soll im Bereich von 1 : 0,001 bis 1 : 0,7 liegen.

Es werden im wesentlichen Nickelphosphatschichten abgeschieden. Sie erfordern im Gegensatz zu den gewünschten Zinkphosphatschichten stets eine nachfolgende Beschichtung mit beispielsweise einer Lackierung, um einen akzeptablen Korrosionsschutz zu erzielen. Dies stellt einen gravierenden Nachteil dar.

Wie bereits erwähnt, hat die Forderung nach verbessertem Korrosionsschutz bei vielen Industriegütern zu einem verstärkten Einsatz von elektrolytisch verzinktem Stahl geführt. Damit waren jedoch auch verbesserte Phosphatierungsverfahren erforderlich. Einen wesentlichen Schritt in die gewünschte Richtung stellt ein in der DE-A-32 45 411 vorgeschlagenes Verfahren dar. Es wird ein Verfahren zur Phosphatierung von elektrolytisch verzinkten Stahlbändern beschrieben. In Behandlungszeiten von nicht wesentlich über 5 sec, meist in 5 oder weniger, werden Zinkphosphatschichten mit flächenbezogenen Massen unterhalb 2 g/m², bevorzugt 0,6 bis 1,9 g/m², abgeschieden, die ohne Einbußen bezüglich des geforderten Korrosionsschutzes, sowohl im unlackierten als auch im lackierten Zustand, die durch hohe Schichtauflage bedingten Nachteile nicht aufweisen. Man arbeitet mit sauren Phosphatierungslösungen, die neben Zink- und Phosphationen weitere Metallkationen und/oder Anionen sauerstoffhaltiger Säuren mit Beschleunigerwirkung enthalten können. Der Gehalt an Zn²⁺-Kationen liegt bei etwa 1 bis 2,5 g/l, der Gehalt an freier Säure im Bereich von 0,8 bis 3 Punkten, das Säureverhältnis (Gesamtsäure/freie Säure) wird im Bereich von 5 bis 10 gehalten. Vorzugsweise wird mit nitrathaltigen Phosphatierungslösungen gearbeitet.

Das Gewichtsverhältnis von Zn²⁺/NO₃⁻ wird im Bereich von 1/(1 bis 8) gehalten, das Gewichtsverhältnis PO₄³⁻/NO₃⁻ im Bereich von 1/(0,1 bis 2,5).

Es können neben Zink auch andere Kationen mitverwendet werden, in der Regel jedoch in untergeordneten Mengen. So werden in der DE-A-32 45 411 Nickelionen mitverwendet, wobei der Gehalt an Zn²⁺ bevorzugt stets überwiegt. Besonders brauchbar können Verhältnisse von 20 bis 2 Gewichtsteilen Zn²⁺-Ionen auf einen Gewichtsteil Ni²⁺-Ionen sein. Meist ist Nickel in der abgeschiedenen Schicht analytisch nicht nachweisbar, es liegt also in der Schicht nur in Spuren vor, die unterhalb der Nachweisgrenze bleiben. Die Phosphatierung erfolgt im Temperaturbereich 50 bis 70°C, bevorzugt im Bereich 60 bis 65°C. Das Verfahren ist sowohl für Spritz- als auch für Tauchauftrag geeignet.

Wie erwähnt, hat die Verwendung von elektrolytisch verzinktem Stahl bei der Herstellung der verschiedensten Industriegüter in den letzten Jahren erheblich zugenommen, so auch in der Automobilindustrie. Der Grund ist, wie erwähnt, die Forderung nach verbessertem Korrosionsschutz. Aus demselben Grunde hat die Automobilindustrie den Grundierungsauftrag besonders im Karosseriebau von der anodischen auf die kathodische Elktrotauchlackierung umgestellt. Dies bedingte Phosphatierungsverfahren, die einen hohen Eisenanteil in der erzeugten Schicht aufwiesen, d.h. neben Zinkphosphat (Hopeit) soll in möglichst hohen Anteilen Zinkeisenphosphat (Phosphophyllit) gebildet werden. Das benötigte Eisen muß durch eine saure Beizreaktion vom Substrat geliefert werden.

Es hat sich außerdem als äußerst wünschenswert gezeigt, daß vor einer kathodischen Elektrotauchlackierung Phosphatschichten mit einer würfel- oder quaderähnlichen Struktur abgeschieden werden, nadelförmige Kristalle sind unerwünscht. Beide Eigenschaften, der Gehalt an Eisen in der Schicht und die geänderte Schichtmorphologie, lassen sich durch geeignete Formulierung der Phosphatierungslösungen und durch entsprechende Prozeßführung erreichen. Hinweise auf diese Zusammenhänge finden sich in der Literatur. Es seien angeführt:
1.) Klaus Wittel, "Moderne Zinkphosphatierverfahren, Niedrig-Zink-Verfahren", Industrie-Lackierbetrieb 5/83, Seite 169 und Industrie-Lackierbetrieb 6/83, Seite 210.
2.) James W. Davis, "The pretreatment of steel and galvanized steel for cathodic electrodeposition paint systems". SAE Technical Paper Series 820336, SAE The Engineering Resource for Advancing Mobility, 400 Commonwealth Drive, Warrendale, PA 15096, USA.
3.) Harry E. Chandler, "Second Generation Zinc Phosphate Coating". Metal Progress May 1982, 1982 American Society for Metals.

Die erste Forderung, der Einbau von Eisen in die Schicht, läßt sich naturgemäß auf einer Zinkoberfläche nicht verwirklichen. Neben vielen anderen Anwendungsgebieten wird elektrolytisch verzinkter Bandstahl auch verstärkt im Karosseriebau eingesetzt; dabei wird die Phosphatierung in vielen Fällen bereits in kombinierten Verzinkungs- und Vorbehandlungslinien aufgebracht und das Material als verzinkter, "vorphosphatierter" Stahl weitergeliefert.

Die Phosphatierung sollte also auch geeignet sein für eine nachfolgende kathodische Elektrotauchlackierung. Da Eisen im vorliegenden Fall nicht in die Phosphatschicht eingebaut werden kann, müssen Schichten mit Würfel- oder Quaderstruktur erzeugt werden.

Gegenstand der Erfindung ist ein in der Folge beschriebenes Verfahren, das die gestellte Forderung erfüllt.

Man arbeitet mit sauren Phosphatierungslösungen, die neben Zink-, Mangan- und Phosphationen weitere Metallkationen und/oder Anionen sauerstoffhaltiger Säuren mit Beschleunigerwirkung enthalten können. Die erzeugten Phosphatschichten haben flächenbezogene Massen von weniger als 2 g/m², der bevorzugte Bereich ist 0,9 bis 1,6 g/m². Es können Schichten im Bereich von 0,6 bis 1,9 g/m² abgeschieden werden. Die sauren Phosphatierungslösungen sind dadurch gekennzeichnet, daß mit einem Gehalt an Zink-Kationen gearbeitet wird, der im Bereich von 0,1 bis 0,8 g/l liegt, vorzugsweise bei 0,25 bis 0,6 g/l. Der Gehalt von Mangan-II-Kationen wird im Bereich von 0,5 bis 2 g/l gehalten, vorzugsweise bei 0,75 bis 1,25 g/l.

Der Gehalt an freier Säure wird in einem Bereich von 4 bis 8 Punkten gehalten, bevorzugt sind 5 bis 7 Punkte. Das Säureverhältnis (Gesamtsäure/freie Säure) wird im Bereich von 2,5 bis 5 Punkte gehalten, der bevorzugte Bereich liegt bei 2,8 bis 4,5.

Zu den Begriffsbestimmungen der freien Säure, der Gesamtsäure und der im folgenden noch erwähnten Phosphate in Phosphatierungsbädern wird auf den Stand der Technik verwiesen, insbesondere auf die Veröffentlichung Christian Ries "Überwachung von Phosphatierungsbädern", Galvanotechnik, 50, (1968), Nr. 1, Seiten 37 bis 39 (Eugen G. Leuze Verlag, Saulgau (Württ.)). Die Punkte oder Punktzahl der freien Säure ist definiert als die Anzahl Milliliter 0,1 N NaOH, die zur Titration von 10 ml Badlösung gegen Dimethylgelb, Methylorange oder Bromphenolblau erforderlich ist. Die Gesamtsäure-Punktzahl ergibt sich als die Anzahl Milliliter 0,1 N NaOH, die zur Titration von 10 ml Badlösung gegen Phenolphtalein als Indikator bis zur ersten Rosafärbung nötig sind.

Das erfindungsgemäße Verfahren ist weiterhin dadurch gekennzeichnet, daß die Phosphatierungsbäder Nitrat enthalten. Das Gewichtsverhältnis der Summe an Zn²⁺- und Mn²⁺-Kationen zu den Nitrationen wird im Bereich (ZN²⁺ + Mn²⁺)/NO₃⁻ = 1 :/(0,5 bis 1,5) gehalten, bevorzugt im Bereich 1/(0,7 bis 1,25), während das Verhältnis Zn²⁺/Mn²⁺ im Bereich 1/(1 bis 3), bevorzugt im Bereich 1/(1,5 bis 2,5) liegt, und das Gewichtsverhältnis H₂PO₄⁻/NO₃⁻ im Bereich von (6 bis 9)/1, bevorzugt bei (7 bis 8)/1, gehalten wird.

Für die erfindungsgemäßen Phosphatierungslösungen ist außerdem wesentlich, daß das Gewichtsverhältnis der Summe von Zn²⁺- und Mn²⁺-Kationen zu primären H₂PO₄⁻ - Anionen im Bereich 1/(6 bis 9) gehalten wird.

Es hat sich außerdem als vorteilhaft erwiesen, die erfindungsgemäßen Phosphatierungslösungen mit einem geringen Gehalt an Kobalt zu fahren. Der Gehalt an Kobalt, bezogen auf den Gehalt an Zn²⁺ und Mn²⁺ liegt bevorzugt bei einem Teil Kobalt auf 100 bis 150 Teile Zn²⁺ und Mn²⁺.

Die Behandlungszeiten sind, im Hinblick auf die modernen Anlagen zur elektrolytischen Verzinkung und Phosphatierung von Stahlbändern, 90 bis 120 m/min Geschwindigkeit des Bandes, bewußt kurz gehalten. 5 sec werden nicht wesentlich überschritten, im allgemeinen wird mit Behandlungszeiten von 2,5 bis 5 sec gearbeitet.

Die Phosphatierung erfolgt zweckmäßigerweise bei erhöhten Temperaturen, insbesondere im Temperaturbereich von 40 bis 70°C, dabei kann besonders der Temperaturbereich von 45 bis 55°C geeignet sein. Jede technisch brauchbare Möglichkeit des Aufbringens der Behandlungslösung ist anwendbar. Es ist besonders interessant, daß das erfindungsgemäße Verfahren sowohl mittels Spritztechnik als auch im Tauchverfahren durchführbar ist.

Vor dem Aufbringen der Phosphatierungslösung muß die elektrolytisch verzinkte Oberfläche vollständig wasserbenetzbar sein. Dies ist in Bandanlagen in der Regel gegeben. Wenn die Oberfläche des elektrolytisch verzinkten Bandes zwecks temporärem Korrosionsschutz beölt ist, so muß dieses Öl vor der Phosphatierung mit bekannten, geeigneten Mitteln und Verfahren entfernt werden.

Die wasserbenetzbare elektrolytisch verzinkte Metalloberfläche wird vor der Phosphatierung zweckmäßig mit an sich bekannten aktivierenden Lösungen behandelt. Die Aktivierungsmittel enthalten im wesentlichen Titansalze und Phosphate, zusammen mit organischen Komponenten. Hinweise auf geeignete Aktivierungsverfahren sind der DE-A-20 38 105 und der DE-A-20 43 085 zu entnehmen.

Nach dem Stand der Technik wie z.B. in der DE-A-21 00 021 beschrieben, kann es auch für das erfindungsgemäße Verfahren vorteilhaft sein, die abgeschiedenen Konversionsschichten mit verdünnter Chromsäure und/oder Phosphorsäure zu passivieren. Die Chromsäurekonzentration liegt dabei im allgemeinen zwischen 0,01 und 1 g/l. Es ist auch möglich, die Schutzschichten mit verdünnter Chromsäure zu passivieren, die Chrom-III-Ionen enthält. Die im allgemeinen verwendeten Konzentrationen liegen bei 0,2 bis 4,0 g/l CrO₃ (sechswertiges Chrom) und 0,5 bis 7,5 g/l Cr₂O₃ (dreiwertiges Chrom).

Aus den erfindungsgemäßen sauren Phosphatierungslösungen werden auf elektrolytisch verzinktem Stahl Phosphatschichten erzeugt, die eindeutig eine würfel- bzw. quaderförmige Struktur zeigen. Dies wird durch Raster-Elektronen-Mikroskopaufnahmen belegt. Mit dem bisher bekannten Verfahren, auch mit dem in der DE-A-32 45 411 beschriebenen Verfahren, war das nicht möglich. Es wurden Kristalle mit nadelförmiger Gestalt abgeschieden. Das erfindungsgemäße Verfahren löst damit die gestellte Aufgabe, auf elektrolytisch verzinktem Stahl eine für die nachfolgende kathodische Elektrotauchlackierung geeignete Konversionsschicht zu erzeugen. Der beschriebene Schichttyp wird auch auf einem mit einer Zink-Nickel-Legierung galvanisch beschichteten Stahl erzielt.

Im Vergleich zu den bisher bekannten Verfahren wird eine farblich hellere Konversionsschicht erzeugt. Dies ist besonders dann erwünscht, wenn der elektrolytisch verzinkte und phosphatierte Stahl ohne weitere nachfolgende Beschichtung verwendet wird. In diesem Fall wird von der Phosphatierung erwartet, daß sie sowohl das Auftreten des sogenannten "Weißrost" (Bildung von Zinkkorrosionsprodukten) als auch den "Rotrost" (Eisenkorrosionsprodukte) erheblich verzögert bzw. zurückdrängt.

Die aus den erfindungsgemäßen sauren Phosphatierungslösungen abgeschiedenen Schichten erfüllen diese Aufgabe deutlich besser als Schichten, die aus herkömmlichen Behandlungsbädern abgeschieden wurden.

Dies läßt sich durch vergleichende Prüfung nach DIN 50 021 SS (Salzsprühtest) belegen.

Zur kombininerten Haftungs- und Korrosionsprüfung von elektrolytisch verzinktem, phosphatiertem und unter Verwendung einer kathodischen Elektrotauchlackierung als Grundierung lackiertem Stahl, werden neuerdings verstärkt Wasserlagerungstests durchgeführt. Auch in solchen Tests erweisen sich die aus den erfindungsgemäßen sauren Phosphatierungsbädern abgeschiedenen Schichten den nach herkömmlichen Verfahren erzeugten Schichten überlegen.

Aufgrund des hohen Gehaltes an freien Säuren arbeiten die erfindungsgemäßen sauren Phosphatierungsbäder sehr schlammarm. Das stellt einen für den praktischen Einsatz nicht unwesentlichen Vorteil dar.

Die vergleichsweise niedrigen möglichen Badtemperaturen von 45 bis 55°C kommen dem Streben nach Energieeinsparungen entgegen.

Die abgeschiedenen Schichten bestehen, wie eingangs erwähnt, überwiegend aus Zn-Phosphat. Die geringen Mengen an in den Phosphatierungsbädern enthaltenem Kobalt lassen erwarten, daß bei den erfindungsgemäß abgeschiedenen niedrigen flächenbezogenen Massen Kobalt in den Schichten nicht mehr nachgewiesen werden kann, da der Gehalt unterhalb der Nachweisgrenze liegt. Es ist jedoch überraschend, daß Mangan in den aus den erfindungsgemäßen sauren Phosphatierungslösungen abgeschiedenen Schichten nur in sehr kleinen Mengen gefunden wird.

Die bei Stichproben gefundenen Werte liegen bei 25 bis 125 mg/m² Mangan. Der exakte Mechanismus der Schichtbildung aus den erfindungsgemäßen Lösungen wird zur Zeit noch nicht völlig verstanden. Man kann jedoch davon ausgehen, daß Zinkgehalte in den Lösungen nur für den Start erforderlich sind. Bei längeren Standzeiten der Bäder wird das für die Schichtbildung benötigte Zink durch den Beizangriff der sauren Phosphatierungslösungen auf die elektrolytische Verzinkung geliefert. Diese Ansicht wird durch die Ergebnisse von ausgedehnten Durchsatzversuchen gestützt, bei denen die Bäder problemlos mit "zinkarmen" bis zinkfreien Nachschärflösungen betrieben wurden.

Die nachfolgenden Beispiele schildern die erfindungsgemäße Arbeitsweise:

### Beispiel 1

Eine elektrolytisch verzinkte Oberfläche wurde bei 30°C mit einer Lösung behandelt, die ein titanhaltiges Aktivierungsmittel, wie in DE-A-20 38 105 beschrieben, in einer Menge von 3 g/l enthielt. Danach wurde die aktivierte Oberfläche mit einer Lösung folgender Zusammensetzung bei 50°C behandelt:
1,1 g/l Mn²⁺,
0,50 g/l Zn²⁺,
0,01 g/l Co²⁺,
11,2 g/l H₂PO₄⁻,
1,5 g/l NO₃⁻.

Die freie Säure betrug 6 Punkte und die Gesamtsäure 19,6 Punkte. Nach einer Phosphatierzeit von 3,5 sec wurde das Blech mit Wasser gespült und anschließend mit einer Cr⁶⁺ + Cr³⁺-haltigen Lösung passiviert und getrocknet. Die flächenbezogene Masse der Phosphatauflage war 1,15 g/m².

Nach 55 h Salzsprühtest (DIN 50021) zeigte die unlackierte, phosphatierte Probe nur auf 10 bis 20 % der Fläche Weißrost; Rotrost war nicht feststellbar.

Ein gleich behandeltes Blech wurde kathodisch elektrotauchlackiert und mit einem in der Automobilindustrie üblichen Füller und Decklack versehen. Die lackierte Fläche wurde mit Stahlgranulat unter definierten Bedingungen beschossen und anschließend bei 40°C für 40 h in einer 5 %igen Kochsalzlösung gelagert. Danach wurde das Blech erneut mit Stahlgranulat beschossen.

Die Größe der Fläche, auf welcher der Lackaufbau durch diesen Test zerstört, d.h. der Untergrund freigelegt wird, kann durch einen Kennwert ausgedrückt werden:
größte mögliche Fläche = schlechtestes Testergebnis = Kennwert 10
kleinste mögliche Fläche = bestes Testergebnis = Kennwert 1

Das Blech nach Beispiel 1 erhielt Kennwert 3 bis 4.

### Beispiel 2

Die Aktivierung der Bleche wurde wie in Beispiel 1 gezeigt durchgeführt, ebenso die der Phosphatierung folgende Passivierung. Die Phosphatierungszeit und die Temperaturen entsprechen ebenfalls Beispiel 1. Es wurden die gleichen Mengen g/l wie in Beispiel 1 verwendet, jedoch enthielt die Lösung kein Kobalt. Freie Säure und Gesamtsäure ebenfalls wie in Beispiel 1. Die flächenbezogene Masse der Phosphatauflage war 1,3 g/m².

Nach 55 h Salzsprühtest zeigte die phosphatierte, unlackierte Probe auf ca. 40 % der Fläche Weißrost und auf ca. 10 % der Fläche Rotrost. Der Wasserlagerungstest des wie in Beispiel 1 lackierten und geprüften Bleches ergab einen Kennwert von 6.

Prüfbleche, die nach herkömmlichen Verfahren, z.B. nach dem in der DE-A-32 45 411 vorgeschlagenen Verfahren, hergestellt wurden, zeigen nach den beschriebenen Tests ein deutlich schlechteres Verhalten.

## Patentansprüche

1. Verfahren zur Phosphatierung von elektrolytisch verzinkten Metallwaren, vorzugsweise elektrolytisch verzinkten Stahlwaren, insbesondere von elektrolytisch verzinkten Stahlbändern, durch kurzfristige Behandlung von nicht wesentlich über 5 sec mit sauren Phosphatierungslösungen, die neben Zink-, Mangan- und Phosphationen weitere Metallkationen und/oder Anionen sauerstoffhaltiger Säuren mit Beschleunigerwirkung enthalten können, unter Ausbildung von überwiegend aus Zinkphosphat bestehenden Schichten mit einer flächenbezogenen Masse unterhalb von 2 g/m², dadurch gekennzeichnet, daß man mit sauren Phosphatierungslösungen arbeitet, deren Gehalt an Zink-Kationen (Zn²⁺) im Bereich von 0,1 bis 0,8 g/l und deren Gehalt an Mangan-Kationen (Mn²⁺) im Bereich von 0,5 bis 2,0 g/l liegen, während der Gehalt an freier Säure im Bereich von 4 bis 8 Punkten und das Säureverhältnis (Gesamtsäure/freie Säure) im Bereich von 2,5 bis 5 gehalten werden.

2. Verfahren nach Anspruch 1, dadurch gekennzeichnet, daß der Gehalt an Zn²⁺-Kationen im Bereich von 0,25 bis 0,6 g/l liegt.

3. Verfahren nach Ansprüchen 1 und 2, dadurch gekennzeichnet, daß der Gehalt an Mn²⁺-Kationen im Bereich von 0,75 bis 1,25 g/l liegt.

4. Verfahren nach Ansprüchen 1 bis 3, dadurch gekennzeichnet, daß der Gehalt an freier Säure im Bereich von 5 bis 7 Punkten und das Säureverhältnis im Bereich von 2,8 bis 4,5 gehalten werden.

5. Verfahren nach Ansprüchen 1 bis 4, dadurch gekennzeichnet, daß überwiegend aus Zinkphosphat bestehende Schichten in einer Stärke von 0,6 bis 1,9 g/m² abgeschieden werden.

6. Verfahren nach Ansprüchen 1 bis 5, dadurch gekennzeichnet, daß Nitrat-haltige Phosphatierungsbäder verwendet werden, wobei das Gewichtsverhältnis Zn²⁺ + Mn²⁺ / NO₃⁻ im Bereich von 1/(0,5 bis 1,5) gehalten wird.

7. Verfahren nach Ansprüchen 1 bis 6, dadurch gekennzeichnet, daß das Verhältnis von Zn²⁺/Mn²⁺ im Bereich von 1/(1 bis 3) gehalten wird.

8. Verfahren nach Ansprüchen 1 bis 7, dadurch gekennzeichnet, daß das Gewichtsverhältnis H₂PO₄⁻/NO₃⁻ im Bereich von (6 bis 9)/1 gehalten wird.

9. Verfahren nach Ansprüchen 1 bis 8, dadurch gekennzeichnet, daß das Verhältnis (Zn²⁺ + Mn²⁺)/H₂PO₄⁻ im Bereich von 1/(6 bis 9) gehalten wird.

10. Verfahren nach Ansprüchen 1 bis 9, dadurch gekennzeichnet, daß mit geringe Mengen Kobalt enthaltenden Bädern gearbeitet wird, wobei der Gehalt an Kobalt, bezogen auf den Gehalt an (Zn²⁺ + Mn²⁺), bei 1 Teil Kobalt auf 100 bis 150 Teile (Zn²⁺ + Mn²⁺) liegt.

11. Verfahren nach Ansprüchen 1 bis 10, dadurch gekennzeichnet, daß die Phosphatierung im Temperaturbereich von 40 bis 70 °C durchgeführt wird.

12. Verfahren nach Ansprüchen 1 bis 11, dadurch gekennzeichnet, daß elektrolytisch verzinkter Bandstahl phosphatiert wird, der zuvor einer an sich bekannten Aktivierungs-Vorbehandlung mit Titan-haltigen Aktivierungslösungen unterworfen worden ist.

## Claims

1. A process for phosphating electrolytically zinc-coated metal goods, preferably electrolytically zinc-coated steel goods, more especially electrolytically zinc-coated steel strip, by brief treatment for not much longer than 5 seconds with acidic phosphating solutions which, in addition to zinc, manganese and phosphate ions, contain other metal cations and/or anions of oxygen-containing acids having an accelerating effect to form coatings consisting predominantly of zinc phosphate and having a weight per unit area of less than 2 g/m², characterized in that the phosphating solutions used are acidic phosphating solutions of which the content of zinc cations (Zn²⁺) is from 0.1 to 0.8 g/l and their content of manganese cations (Mn²⁺) from 0.5 to 2.0 g/l, while the free acid content is from 4 to 8 points and the acid ratio (total acid to free acid) in the range from 2.5 to 5.

2. A process as claimed in claim 1, characterized in that the content of Zn²⁺-cations is in the range from 0.25 to 0.6 g/l.

3. A process as claimed in claims 1 and 2, characterized in that the content of Mn²⁺-cations is in the range from 0.75 to 1.25 g/l.

4. A process as claimed in claims 1 to 3, characterized in that the free acid content is from 5 to 7 points and the acid ratio is in the range of from 2.8 to 4.5.

5. A process as claimed in claims 1 to 4, characterized in that coatings predominantly consisting of zinc phosphate are desposited in a thickness of from 0.6 to 1.9 g/m².

6. A process as claimed in claims 1 to 5, characterized in that nitrate-containing phosphating baths are used, the ratio by weight of Zn²⁺ + Mn²⁺ to NO₃⁻ being in the range of 1/(0.5 to 1.5).

7. A process as claimed in claims 1 to 6, characterized in that the ratio of Zn²⁺ to Mn²⁺ is in the range of 1/(1 to 3).

8. A process as claimed in claims 1 to 7, characterized in that the ratio by weight of H₂PO₄⁻ to NO₃⁻ is in the range of (6 to 9)/1.

9. A process as claimed in claims 1 to 8, characterized in that the ratio of (Zn²⁺ + Mn²⁺) to H₂PO₄⁻ is in the range of 1/(6 to 9).

10. A process as claimed in claims 1 to 9, characterized in that the baths used contain small quantities of cobalt, the cobalt content, based on the content of (Zn²⁺ + Mn²⁺) being 1 part of cobalt to 100 - 150 parts (Zn²⁺ + Mn²⁺).

11. A process as claimed in claims 1 to 10, characterized in that phosphating is carried out at a temperature of from 40 to 70°C.

12. A process as claimed in claims 1 to 11, characterized in that electrolytically zinc-coated strip steel which has been subjected to an activating pretreatment known per se with titanium-containing activating solutions is phosphated.

## Revendications

1. Procédé pour la phosphatation de pièces métalliques zinguées par électrolyse, de préférence de pièces en acier zinguées électrolytiquement, en particulier de bandes d'acier zingué par électrolytiquement par traitement de courte durée, n'excédant pratiquement pas 5 secondes, par des solutions de phosphatation acides qui peuvent contenir, en plus d'ions zinc, manganèse et phosphate, d'autres cations métalliques et/ou anions d'acides oxygénés à effet accélérateur, avec formation de couches constituées essentiellement de phosphate de zinc, ayant une masse par rapport à la surface inférieure à 2 g/m², caractérisé en ce que l'on opère avec des solutions de phosphatation acides dont la teneur en cations Zn(Zn²⁺) se situe dans la plage de 0,1 à 0,8 g/l et dont la teneur en cations manganèse (Mn²⁺) se situe dans la plage de 0,5 à 2,0 g/l, tandis que la teneur en acide libre est maintenue dans la plage de 4 à 8 points et le rapport d'acide (acide total/acide libre) est maintenu dans la plage de 2,5 à 5.

2. Procédé selon la revendication 1, caractérisé en ce que la teneur en cations Zn²⁺ se situe dans la plage de 0,25 à 0,6 g/1.

3. Procédé selon la revendication 1 ou 2, caractérisé en ce que la teneur en cations Mn²⁺ se situe dans la plage de 0,75 à 1,25 g/l.

4. Procédé selon l'une quelconque des revendications 1 à 3, caractérisé en ce que la teneur en acide libre est maintenue dans la plage de 5 à 7 points et le rapport d'acide est maintenu dans la plage de 2,8 à 4,5.

5. Procédé selon l'une quelconque des revendications 1 à 4, caractérisé en ce que des couches essentiellement constituées de phosphate de zinc sont déposées sur une épaisseur de couche de 0,6 à 1,9 g/m².

6. Procédé selon l'une quelconque des revendications 1 à 5, caractérisé en ce que l'on utilise des bains de phosphatation contenant du nitrate dans lesquels le rapport pondéral Zn²⁺ + Mn²⁺/NO₃⁻ est maintenu dans la plage de 1/(0,5 à 1,5).

7. Procédé selon l'une quelconque des revendications 1 à 6, caractérisé en ce que le rapport Zn²⁺/Mn²⁺ est maintenu dans la plage de 1/(1 à 3).

8. Procédé selon l'une quelconque des revendications 1 à 7, caractérisé en ce le rapport pondéral H₂PO₄⁻/NO₃⁻ est maintenu dans la plage de (6 à 9)/1.

9. Procédé selon l'une quelconque des revendications 1 à 8, caractérisé en ce que le rapport (Zn²⁺ + Mn²⁺)/H₂PO₄⁻ est maintenu dans la plage de 1/(6 à 9).

10. Procédé selon l'une quelconque des revendications 1 à 9, caractérisé en ce que l'on opère avec des bains contenant de faibles quantités de cobalt, la quantité de cobalt, par rapport à la teneur en (Zn²⁺ + Mn²⁺) allant de 100 à 150 parties de (Zn²⁺ + Mn²) pour 1 partie de cobalt.

11. Procédé selon l'une quelconque des revendications 1 à 10, caractérisé en ce que la phosphatation est effectuée dans la plage de température de 40 à 70°C.

12. Procédé selon l'une quelconque des revendications 1 à 11, caractérisé en ce que l'on soumet à une phosphatation de la bande d'acier zinguée par électrolyse, qui a été préalablement soumise à un prétraitement d'activation, connu en soi, avec des solutions d'activation contenant du titane.
